# EUROPÄISCHE PATENTSCHRIFT

(11) **EP 4 321 638 B1**
(45) Veröffentlichungstag und Bekanntmachung des Hinweises auf die Patenterteilung: **16.07.2025**
(21) Anmeldenummer: 22190250.5
(22) Anmeldetag: 12.08.2022
(51) Int. Cl.: C22B 5/04, C22B 9/02, C22B 21/06

(54) **VERFAHREN ZUM ENTFERNEN VON EISEN AUS EINER ALUMINIUMSCHMELZE**
METHOD FOR REMOVING IRON FROM AN ALUMINIUM MELT
PROCÉDÉ D'ÉLIMINATION DU FER D'UNE FUSION D'ALUMINIUM

(43) Veröffentlichungstag der Anmeldung: 14.02.2024
(73) Patentinhaber: Rauschert Heinersdorf-Pressig GmbH, 96110 Scheßlitz (DE)
(72) Erfinder: METZLER, Richard, 96110 Scheßlitz (DE)
(74) Vertreter: Behr, Wolfgang

(56) Entgegenhaltungen:
- CN-A- 102 069 147
- CN-A- 110 819 822
- CN-A- 113 621 823

## Beschreibung

Die vorliegende Erfindung betrifft ein Verfahren zumindest teilweisen Entfernen von Eisen aus einer Aluminiumschmelze.

Aluminium ist, nach Stahl, der bei weitestem wichtigste metallische Werkstoff und findet als Basis verschiedenster Legierungen in weiten Teilen der modernen Industrie Anwendung. Dabei ist Eisen (Fe) ein unvermeidbares Begleitelement. Schon im Ausgangsmaterial der Herstellung von Aluminium, dem Bauxit, sind erhebliche Gehalte an Fe vorhanden, die je nach Güte des Herstellprozesses in Konzentrationen von bis zu 0,2 Gew.% auch im sogenannten Hüttenaluminium (primäres Al) zu finden sind.

Aus ökonomischen und ökologischen Gründen wird bei der Al-Verarbeitung meist ein erheblicher Anteil an Aluminium-Schrott, sogenanntem sekundärem Al, zugesetzt. Über dieses sogenannte Kreislaufmaterial wird, in immer neuen Produktlebenszyklen, Eisen in die Al-Legierungen eingebracht. Diese Eisengehalte sind der Kern der hier vorgestellten Erfindung.

Eisen hat bis auf wenige Ausnahmen eine durchwegs negative Wirkung auf die technischen Eigenschaften von Al-Legierungen. Dabei können, je nach Anwendung, typischer Weise gewissen Konzentrationen an Fe toleriert werden, ohne dass die Eigenschaften der Al-Legierungen zu sehr verschlechtert werden. Diese Toleranzgrenze kann bis zu etwa einem Gewichtsprozent reichen, aber für anspruchsvollere Anwendungen auch deutlich darunterliegen. Bei einem Eisengehalt von mehr als 1 Gew.% sind Al-Legierungen dann für die meisten Anwendungen ungeeignet. Deswegen ist der Marktpreis von Al-Legierungen direkt mit dem Fe-Gehalt gekoppelt. Je höher der Eisengehalt liegt, desto höhere Abschläge auf den Preis des Hüttenaluminiums (typischer Weise <0,1-0,2 Gew.% an Fe) sind marktüblich.

Die technische Aufgabe, welche durch die vorliegende Erfindung gelöst werden soll, besteht darin, den Eisengehalt in Al-Legierungen abzusenken, um den technischen Nutzen und den Marktwert der Legierung zu erhöhen.

Das Problem der Fe-Verunreinigungen in Aluminium ist hinlänglich bekannt und es wurden diverse Verfahren vorgeschlagen und erprobt, um eine Eisenabreicherung des Al zu erzielen. Hier seinen insbesondere Verfahren genannt, die auf der Ausnutzung von Schwer- oder Zentrifugalkraft beruhen. Eisenreiche Phasen in flüssigem Al weisen eine höhere Dichte als die Restschmelze auf und können deswegen prinzipiell separiert werden. Alternativ wurde Verfahren vorgeschlagen und untersucht, die auf dem Einsatz elektromagnetischer Felder beruhen und den gleichen Trenneffekt erzielen sollen. Gleichermaßen wurden andere bekannte Verfahren zur Stoff- und Phasentrennung, für die Eisenabreicherung von Aluminium vorgeschlagen, hier seinen noch Filtration und Sedimentation genannt.

Druckschrift CN102069147A beschreibt die Entfernung von Oxiden aus einer Aluminiumschmelze durch Zentrifugal-Filtration. Druckschrift CN113621823A zeigt die Reinigung einer Aluminiumschmelze durch Destillation, wobei die Aluminiumschmelze zunächst durch Zentrifugieren zerstäubt wird.

Druckschrift CN110819822A zeigt die Entfernung von Fe und Si aus einer Al-Fe-Si-Schmelze, wozu der Schmelze zunächst zur Extraktion des Al als Extraktor Mg zugesetzt und durch gezieltes Abkühlen der AlSiFeMg-Schmelze ein Zustand erzeugt wird, in welchem eine Fe- und Si-angereicherte feste Phase in der Schmelze entsteht. Daraufhin wird die hauptsächlich Al-Mg umfassende flüssige Phase durch die Einwirkung einer Zentrifugalkraft abgetrennt wird und sodann in einem weiteren Verfahrensschritt durch Destillation das Mg abgetrennt und eine Al-Schmelze erzielt. All diesen Verfahren ist gemeinsam, dass Sie zwar ein gewisses Potential aufweisen und teilweise im Labormaßstab erfolgreich erprobt wurden, sich aber bisher nicht am Markt etabliert haben. Hauptursachen sind technische Probleme bei der Umsetzung der Verfahren sowie deren nicht ausreichenden Wirkungsgrade. Deswegen ist es bis heute Stand der Technik, zu hohe Fe-Konzentrationen in Al-Legierungen durch die Verdünnung mit Hüttenaluminium zu kompensieren.

Aufgabe der vorliegenden Erfindung ist es daher, ein verbessertes Verfahren zum zumindest teilweisen Entfernen von Eisen aus einer Aluminiumschmelze zur Verfügung zu stellen.

Diese Aufgabe wird durch ein Verfahren gemäß Anspruch 1 gelöst.

Bevorzugte Ausgestaltungen der vorliegenden Erfindung sind Gegenstand der Unteransprüche.

Die vorliegende Erfindung umfasst ein Verfahren zum zumindest teilweisen Entfernen von Eisen aus einer Aluminiumschmelze, mit den Schritten:
- Erzeugen einer thixotropen Aluminiumschmelze, welche eine flüssige und eine feste Phase enthält, wobei die thixotrope Aluminiumschmelze hergestellt wird, indem eine flüssige Aluminiumschmelze kontrolliert auf eine Zieltemperatur abgekühlt wird, und
- Abtrennen der flüssigen Phase durch die Einwirkung einer Zentrifugalkraft auf die thixotrope Aluminiumschmelze. Die feste Phase weist hierbei bevorzugt einen höheren Fe-Gehalt auf als die flüssige Phase.

Dabei ist vorgesehen, dass die Zieltemperatur in einem Bereich von 575°C bis 655°C liegt.

Die vorliegende Erfindung löst das Problem der Abtrennung des Eisens durch die Wirkung von Zentrifugalkraft auf ein thixotropes Gemisch aus flüssigem und festem, mit Fe verunreinigtem Aluminium. Durch das Erzeugen einer thixotropen Aluminiumschmelze, welche eine flüssige und eine feste Phase enthält, wird zunächst eine für den Trennprozess günstige Morphologie fester Eisenphasen in einer flüssig verbleibenden Restschmelze erzeugt. Anschließend werden durch die Wirkung der Zentrifugalkraft flüssige von festen Bestandteilen abgetrennt. Ein Großteil des Eisens verbleibt dabei in dem festen Anteil, so dass der flüssige Anteil eine deutlich abgesenkte Konzentration an Eisen im Vergleich zum Ausgangszustand aufweist.

Das Vorgehen gemäß der vorliegenden Erfindung nutzt daher eine thixotrope Aluminiumschmelze zur Eisen-Abreicherung und kann daher auch als Thixo- oder Rheo-Separation bezeichnet werden.

In einer möglichen Ausgestaltung der vorliegenden Erfindung wird die feste Phase zurückgehalten und die flüssige Phase durch Anwendung der Zentrifugalkraft aus der festen Phase abgetrennt. Die vorliegende Erfindung wirkt gemäß diesem Aspekt daher nicht aufgrund der Dichteunterschiede von flüssiger und fester Phase. Vielmehr bildet die feste Phase eine Struktur, aus welcher die flüssige Phase mittels der Zentrifugalkraft herausgelöst wird. Hierbei wird die Zentrifugalkraft eingesetzt, um die Effekte der Oberflächenspannung der flüssigen Phase, durch welche diese innerhalb der festen Phase verharrt, zu überwinden.

In einer möglichen Ausgestaltung der vorliegenden Erfindung wird die feste Phase in einer 3-dimensional vernetzten, insbesondere schwammartigen Struktur ausgebildet, aus welcher die flüssige Phase durch Anwendung der Zentrifugalkraft abgetrennt wird, während die feste Phase zurückgehalten wird.

In einer möglichen Ausgestaltung der vorliegenden Erfindung wird die feste Phase in Form von Partikeln und/oder Agglomeraten ausgebildet, welche sich beim Abtrennen der flüssigen Phase aufeinander abstützen, so dass die flüssige Phase durch Anwendung der Zentrifugalkraft aus den Zwischenräumen zwischen den Partikeln und/oder Agglomeraten abgetrennt wird, während die feste Phase zurückgehalten wird. Insbesondere kann es sich um dreidimensional geformte Partikel und/oder Agglomerate handeln.

In einer möglichen Ausgestaltung der vorliegenden Erfindung ist vorgesehen, dass die feste Phase in einem Behälter oder Behälterbereich, in welchem die Aluminiumschmelze erzeugt wird, verbleibt.

In einer möglichen Ausgestaltung der vorliegenden Erfindung ist vorgesehen, dass die flüssige Phase in einen zweiten Behälter oder Behälterbereich abgetrennt wird.

Hierdurch liegen am Ende des Abtrennvorgangs die flüssige und die feste Phase in zwei unterschiedlichen Behältern oder Behälterbereichen vor und können hierdurch problemlos getrennt entnommen werden.

In einer möglichen Ausgestaltung der vorliegenden Erfindung ist daher vorgesehen, dass die feste Phase darauffolgend aus dem Behälter oder Behälterbereich entnommen wird.

In einer möglichen Ausgestaltung der vorliegenden Erfindung ist vorgesehen, dass ein Rückhalteelement eingesetzt wird, welches die feste Phase zurückhält, während die flüssige Phase abgetrennt wird.

In einer möglichen Ausgestaltung der vorliegenden Erfindung ist vorgesehen, dass es sich bei dem Rückhaltelement um einen Behälter handelt, in welchem die thixotrope Aluminiumschmelze erzeugt wird, und welcher mindestens eine Abflussöffnung für die flüssige Phase aufweist.

In einer möglichen Ausgestaltung der vorliegenden Erfindung ist vorgesehen, dass der Behälter eine sich in Richtung auf eine Abflussöffnung verjüngende Form aufweist.

In einer möglichen Ausgestaltung der vorliegenden Erfindung ist vorgesehen, dass der Behälter einen die Abflussöffnung umgebenden Bodenbereich aufweist.

Insbesondere können die sich verjüngende Form und/oder der Bodenbereich ein Rückhalteelement bilden, welches die feste Phase beim Abtrennen der flüssigen Phase zurückhält.

In einer möglichen Ausgestaltung der vorliegenden Erfindung ist vorgesehen, dass der Behälter auf der der Abflussöffnung gegenüberliegenden Seite offen ist, um die zurückgehaltene feste Phase zu entnehmen.

In einer möglichen Ausgestaltung der vorliegenden Erfindung ist vorgesehen, dass der Behälter, in welchem die thixotrope Aluminiumschmelze hergestellt wird, für das Abtrennen der flüssigen Phase in einen Auffangbehälter eingesetzt wird, in welchem die aus der Abflussöffnung des Behälters abfließende flüssige Phase aufgefangen wird.

In einer möglichen Ausgestaltung der vorliegenden Erfindung ist vorgesehen, dass der Auffangbehälter eine sich verjüngende Form aufweist.

Gemäß einem weiteren Aspekt der vorliegenden Erfindung ist vorgesehen, dass die thixotrope Aluminiumschmelze in einem Behälter erzeugt wird, wobei das Erzeugen der thixotropen Aluminiumschmelze mit einer ersten Position des Behälters relativ zur Schwerkraft erfolgt, wobei in der ersten Position eine Abflussöffnung des Behälters, über welche die flüssige Phase bei dem Schritt des Abtrennens aus dem Behälter abfließt, relativ zur Schwerkraft auf einer oberen Seite angeordnet ist.

In einer möglichen Ausgestaltung der vorliegenden Erfindung ist vorgesehen, dass das Einsetzen des Behälters in eine Zentrifuge zum Abtrennen der flüssigen Phase aus dem Behälter mit einer zweiten, gegenüber der ersten Position geänderten Position des Behälters relativ zur Schwerkraft erfolgt.

In einer möglichen Ausgestaltung der vorliegenden Erfindung ist vorgesehen, dass der Behälter einen Deckel aufweist, welcher beim Erzeugen der Aluminiumschmelze einen Bodenbereich des Behälters bildet.

In einer möglichen Ausgestaltung der vorliegenden Erfindung ist vorgesehen, dass der Deckel zum Entnehmen der festen Phase aus dem Behälter vom Behälter abgenommen werden kann.

In einer möglichen Ausgestaltung der vorliegenden Erfindung ist vorgesehen, dass der Deckel auf einer der Abflussöffnung des Behälters, über welche die flüssige Phase bei dem Schritt des Abtrennens aus dem Behälter abfließt, gegenüberliegenden Seite angeordnet ist.

In einer möglichen Ausgestaltung der vorliegenden Erfindung ist vorgesehen, dass der Behälter ausgehend von der Seite, welche durch den Deckel beim Aufschmelzen verschlossen ist, eine sich verjüngende Form aufweist.

Gemäß einem weiteren Aspekt der vorliegenden Erfindung ist vorgesehen, dass das Abtrennen der flüssigen Phase über ein Siebelement erfolgt, dessen Öffnungen so klein sind, dass die Aluminiumschmelze nur durch die Schwerkraft und ohne die Einwirkung einer Zentrifugalkraft nicht durch die Öffnungen abfließt.

In einer möglichen Ausgestaltung der vorliegenden Erfindung ist vorgesehen, dass die Öffnungen einen Durchmesser von weniger als 3 mm aufweisen, bevorzugt von weniger als 2 mm.

In einer möglichen Ausgestaltung der vorliegenden Erfindung ist vorgesehen, dass die Öffnungen einen Durchmesser von mehr als 0,01 mm, bevorzugt von mehr als 0,1 mm aufweisen. Die Größe der Löcher ist hierbei von der Größe der Zentrifugalkraft abhängig, welche zum Abtrennen der flüssigen Phase eingesetzt wird, wobei die Größe der Löcher bei steigender Zentrifugalkraft verringert werden kann.

In einer möglichen Ausgestaltung der vorliegenden Erfindung ist vorgesehen, dass der Durchmesser weiter bevorzugt zwischen 0,5 mm und 1 mm liegt. Diese Größe hat sich insbesondere für den Fall, dass eine Zentrifugalkraft zwischen 10 G und 30 G, insbesondere zwischen 15 G und 25 G, auf die Schmelze aufgebracht wird, bewährt.

In einer möglichen Ausgestaltung der vorliegenden Erfindung ist vorgesehen, dass das Siebelement in einen Behälter eingesetzt wird, um einen oberen Bereich, in welchem die thixotrope Aluminiumschmelze hergestellt wird, und in welchem beim Abtrennen die feste Phase zurückgehalten wird, von einem unteren Bereich zur Aufnahme der flüssigen Phase zu trennen.

In einer möglichen Ausgestaltung der vorliegenden Erfindung ist vorgesehen, dass das Siebelement entfernt wird, um die flüssige Phase zu entnehmen. Das Entnehmen der flüssigen Phase erfolgt bevorzugt in flüssigem Zustand, d.h. ohne dass diese nach dem Abtrennen Erstarren würde. Man kann die flüssige Phase jedoch auch zunächst in dem Behälter erstarren lassen, bevor sie aus diesem entnommen wird.

In einer möglichen Ausgestaltung der vorliegenden Erfindung ist vorgesehen, dass das Siebelement über einen ringförmigen Einsatz in den Behälter einsetzbar ist.

Gemäß einem weiteren Aspekt der vorliegenden Erfindung ist vorgesehen, dass ein Rückhalteelement, welches die feste Phase zurückhält, während die flüssige Phase abgetrennt wird, in einen Auffangbehälter eingesetzt wird, welcher die flüssige Phase aufnimmt.

In einer möglichen Ausgestaltung der vorliegenden Erfindung ist vorgesehen, dass der Auffangbehälter, welcher die flüssige Phase aufnimmt, eine sich auf sein verschlossenes Ende hin verjüngende Form aufweist.

In einer möglichen Ausgestaltung der vorliegenden Erfindung ist vorgesehen, dass die feste Phase nach dem Abtrennen der flüssigen Phase und bevorzugt nach Erstarren aus dem Behälter, in welchem die thixotrope Aluminiumschmelze erzeugt wurde, entnommen wird.

In einer möglichen Ausgestaltung der vorliegenden Erfindung ist vorgesehen, dass die flüssige Phase nach dem Entfernen der festen Phase und/oder des Abtrennelements entnommen wird, bevorzugt in flüssigem Zustand. Insbesondere wird daher zunächst die feste Phase und das Abtrennelement aus dem Behälter entnommen, und dann die flüssige Phase, wobei das Entnehmen der flüssigen Phase bevorzugt durch ein Ausschütten der flüssigen Phase aus dem Behälter erfolgt.

In einer ersten möglichen Ausgestaltung der vorliegenden Erfindung ist vorgesehen, dass es sich bei dem Rückhalteelement um einen weiteren Behälter handelt, in welchem die thixotrope Aluminiumschmelze erzeugt wird, und welcher mindestens eine Abflussöffnung für die flüssige Phase aufweist.

In einer möglichen Ausgestaltung der vorliegenden Erfindung ist vorgesehen, dass der weitere Behälter eine sich in Richtung auf eine Abflussöffnung verjüngende Form aufweist und/oder auf der der Abflussöffnung gegenüberliegenden Seite offen ist, um die zurückgehaltene feste Phase zu entnehmen.

In einer möglichen Ausgestaltung der vorliegenden Erfindung ist vorgesehen, dass die feste Phase nach dem Abtrennen der flüssigen Phase auf einer einer Abflussöffnung gegenüberliegenden, beim Erzeugen der Aluminiumschmelze durch einen Deckel verschlossenen Seite entnommen wird.

In einer zweiten möglichen Ausgestaltung der vorliegenden Erfindung ist vorgesehen, dass es sich bei dem Rückhalteelement um ein Siebelement handelt, welches in den ersten Behälter eingesetzt wird, um einen oberen Bereich zum Zurückhalten der festen Phase von einem unteren Bereich zur Aufnahme der flüssigen Phase zu trennen.

In einer möglichen Ausgestaltung der vorliegenden Erfindung ist vorgesehen, dass die feste Phase nach dem Abtrennen der flüssigen Phase auf einer offenen Seite des Behälters, welche einer geschlossenen Seite, in welcher die flüssige Phase aufgenommen wird, über ein Siebelement gegenüberliegt.

In einer möglichen Ausgestaltung der vorliegenden Erfindung ist vorgesehen, dass der Behälter und/oder der Auffangbehälter und/oder das Abtrennelement und/oder das Siebelement eine keramische Beschichtung aufweist und/oder aus Keramik gefertigt ist.

In einer möglichen Ausgestaltung der vorliegenden Erfindung ist vorgesehen, dass die Zentrifugalkraft über eine Zentrifuge erzeugt wird, in welcher ein mit der thixotropen Aluminiumschmelze befüllter Behälter in Rotation versetzt wird.

In einer möglichen Ausgestaltung der vorliegenden Erfindung ist vorgesehen, dass eine Zentrifugalkraft von mehr als 5 G erzeugt wird, bevorzugt von mehr als 10 G. Beispielsweise kann eine Zentrifugalkraft in einem Bereich zwischen 10 G und 100 G erzeugt werden.

In einer möglichen Ausgestaltung der vorliegenden Erfindung ist vorgesehen, dass das Abkühlen auf die Zieltemperatur mit einer Geschwindigkeit zwischen 0,1 K/sec und 2 K/sec erfolgt.

In einer möglichen Ausgestaltung der vorliegenden Erfindung ist vorgesehen, dass der Behälter mit der Aluminiumschmelze für das kontrollierte Abkühlen in einem beheizten Bereich angeordnet wird, insbesondere über einem Gasofen.

In einer möglichen Ausgestaltung der vorliegenden Erfindung ist vorgesehen, dass die Aluminiumschmelze für eine Haltezeit auf der Zieltemperatur gehalten wird, wobei die Haltezeit bevorzugt zwischen 1 Sekunde und 60 Minuten beträgt. Bevorzugt beträgt die Haltezeit mehr als 10 Sekunden. In einer alternativen Ausgestaltung kann auf eine Haltezeit jedoch auch verzichtet werden.

In einer möglichen Ausgestaltung der vorliegenden Erfindung ist vorgesehen, dass die flüssige Aluminiumschmelze eine Ausgangstemperatur von mehr als 850°C aufweist.

In einer möglichen Ausgestaltung der vorliegenden Erfindung ist vorgesehen, dass die flüssige Aluminiumschmelze zum kontrollierten Abkühlen in einen Behälter gefüllt wird, welcher nach dem Abkühlen in eine Zentrifuge verbracht wird, in welcher die flüssige Phase abgetrennt wird.

Die einzelnen Aspekte der vorliegenden Erfindung können miteinander kombiniert werden. Weiterhin können bevorzugte Merkmale, welche zu einem der Aspekte beschrieben wurden, auch zu den weiteren Aspekten zum Einsatz kommen.

Die vorliegende Erfindung umfasst weiterhin eine Vorrichtung zur Durchführung eines Verfahrens, wie es oben beschrieben wurde, wobei die Vorrichtung
- eine Einrichtung zum Erzeugen einer Aluminiumschmelze, welche eine flüssige und feste Phase enthält, und
- eine Einrichtung zum Aufbringen einer Zentrifugalkraft auf die Aluminiumschmelze, insbesondere eine Zentrifuge, und zum Abtrennen der flüssigen Phase durch die Einwirkung einer Zentrifugalkraft,
umfasst.

Gemäß der vorliegenden Erfindung ist weiterhin vorgesehen, dass die Vorrichtung eine Steuerung und Aktuatoren, welche zum Durchführen des erfindungsgemäßen Verfahrens eingerichtet sind, umfasst.

Insbesondere sind die Steuerung und Aktuatoren zum automatisierten Durchführen des Verfahrens eingerichtet. Insbesondere ist die Steuerung zur Durchführung eines erfindungsgemäßen Verfahrens programmiert. Bevorzugt weist die Steuerung hierbei einen Microprozessor sowie einen Speicher auf, in welchem ein Programm mit Befehlen abgespeichert ist, welche bei ihrem Ablaufen auf dem Microprozessor die Vorrichtung veranlassen, das erfindungsgemäße Verfahren durchzuführen.

In einer möglichen Ausgestaltung der vorliegenden Erfindung ist vorgesehen, dass die Vorrichtung ein Siebelement und/oder einen Behälter mit einer Abflussöffnung umfasst, welcher bevorzugt in einen Behälter zur Aufnahme der flüssigen Phase einsetzbar ist.

Bevorzugt ist die Vorrichtung so ausgeführt, wie dies bereits oben näher beschrieben wurde.

Die vorliegende Erfindung wird nun anhand von Ausführungsbeispielen und Zeichnungen näher beschrieben.

Dabei zeigen:
- Fig. 1:: Ein erstes Ausführungsbeispiel eines erfindungsgemäßen Verfahrens mit Schritten a bis e und
- Fig. 2:: Ein zweites Ausführungsbeispiel eines erfindungsgemäßen Verfahrens mit Schritten a bis e.

Gemäß der vorliegenden Erfindung wird zur Eisen-Abreicherung des Aluminiums zunächst aus dem eisenhaltigen Aluminium eine thixotrope Aluminiumschmelze erzeugt, d. h. eine Aluminiumschmelze mit mindestens einer flüssigen und festen Phase. Hierbei macht sich die vorliegende Erfindung zunutze, dass sich in einer flüssigen Aluminiumschmelze beim Abkühlen zunächst aus dem in der Aluminiumschmelze enthaltenen Eisen feste Eisenphasen bilden, so dass der Eisenanteil in der verbleibenden flüssigen Phase reduziert ist. Durch die erfindungsgemäße Abtrennung der flüssigen Phase von der festen Phase erhält man daher Aluminium mit einem verringerten Eisenanteil.

In beiden Ausführungsbeispielen wird die feste Phase zurückgehalten und die flüssige Phase durch Einwirkung der Zentrifugalkraft auf die thixotrope Aluminiumschmelze aus der festen Phase herausgelöst. Insbesondere wird die feste Phase hierfür in einer dreidimensionalen Struktur ausgebildet. Hierbei kann die feste Phase in der thixotropen Aluminiumschmelze entweder in Form von isolierten Al-Fe-Phasen vorliegen, die bei der Extraktion der flüssigen Phase miteinander verhaken und so eine schwammartige Struktur bilden, oder in Form einer dreidimensional vernetzten Struktur, welche bereits in der thixotropen Aluminiumschmelze schwammartig vorliegt. In beiden Fällen können die zurückgehaltene feste Phase und die herausgelöste flüssige Phase getrennt entnommen werden.

In beiden Ausführungsbeispielen verbleibt die feste Phase in jenem Behälter oder Behälterbereich, in welchem die thixotrope Aluminiumschmelze hergestellt wurde, während die flüssige Phase in einen anderen Behälter oder Behälterbereich abgetrennt wird. Die beiden Ausführungsbeispiele unterscheiden sich jedoch im Hinblick auf die korrekte Verfahrensführung und das Abtrennelement, welches die feste Phase zurückhält.

Bei dem in Fig. 1 dargestellten Ausführungsbeispiel wird ein Extraktionstiegel 1 verwendet, in welchen ein Sieb 3 eingesetzt wird. Im konkreten Ausführungsbeispiel ist hierfür ein ringförmiger Einsatz 2 vorgesehen, über welchen das Siebelement 3 im Extraktionstiegel 1 angeordnet wird. Das Siebelement 3 teilt den Extraktionstiegel 1 im eingesetzten Zustand in einen oberen und unteren Bereich auf. Der Extraktionstiegel 1 läuft in Richtung auf seinen Boden konisch zu. Der Extraktionstiegel 1 im unbefüllten Zustand ist in Schritt a dargestellt.

In Schritt b wird eine flüssige, eisenhaltige Aluminiumschmelze 4, welche bevorzugt eine Temperatur von über 850 °C aufweist, in den oberen Bereich des Extraktionstiegels 1 oberhalb des Siebelementes 3 eingefüllt.

Die Löcher des Siebelementes 3 sind so dimensioniert, dass die Aluminiumschmelze allein aufgrund der Schwerkraft nicht durch das Siebelement abfließt. Vielmehr verhindert die Oberflächenspannung der Aluminiumschmelze, dass diese durch die Löcher des Siebelementes hindurchfließt. Bevorzugt weisen die Löcher einen Durchmesser zwischen 0,5 mm und 1 mm auf. Das Siebelement 3 kann beispielsweise als keramisches Element aus Vollkeramik oder als eine keramisch beschichtete Metallplatte ausgeführt sein. Im Ausführungsbeispiel sind die Löcher hierbei auf ein Verfahren abgestimmt, in welchem eine Zentrifugalkraft von 20 G aufgebracht wird. Bei einer höheren Zentrifugalkraft können die Löcher kleiner gewählt werden.

Nunmehr erfolgt in Schritt c ein kontrolliertes Abkühlen der flüssigen Aluminiumschmelze, um diese in einen thixotropen Zustand zu überführen. Im thixotropen Zustand weist die Aluminiumschmelze 5 sowohl feste als auch flüssige Bestandteile auf. Insbesondere weist die thixotrope Schmelze ein AlFe-Skelett oder AlFe-Partikel oder AlFe-Agglomerate als feste Phase auf, in und/oder zwischen welchen die flüssige Phase, welche einen geringeren Eisenanteil aufweist, verbleibt.

Das kontrollierte Abkühlen erfolgt bevorzugt mit einer Rate von 0,1 bis 2 Kelvin/sec. Das Abkühlen erfolgt auf eine Zieltemperatur, welche vom Eisenanteil und der weiteren Zusammensetzung in der Ausgangsschmelze abhängt. Erfindungsgemäss liegt die Zieltemperatur zwischen 575 und 655 °C. In einem beispielhaften Ausführungsbeispiel kann die Zieltemperatur zwischen 600 und 603 °C liegen. Das Abkühlen erfolgt bevorzugt in einem Ofen, beispielsweise einem Umluftofen.

Wurde die thixotrope Aluminiumschmelze 5 in Schritt c hergestellt, wird der Extraktionstiegel 1 zur Extraktion der flüssigen Phase in eine Zentrifuge transferiert. Wie in Schritt d dargestellt, wirkt eine Zentrifugalkraft auf die thixotrope Schmelze 5 in einer Richtung, welche zum Boden des Extraktionstiegels weist. Hierdurch fließt die flüssige Phase 7 durch die Öffnungen im Siebelement 3 in den unteren Behälterbereich, während die feste Phase 6 zurückgehalten wird und im oberen Tiegelbereich verbleibt.

Nach dem Erstarren des AlFe-Skelettes 6 und der abgereicherten flüssigen Phase 7 werden in Schritt e beide Phasen getrennt aus dem Extraktionstiegel 1 entnommen. Hierfür wird zunächst die feste Phase 7 aus dem oberen Behälterbereich entnommen. Nach dem Entnehmen des Siebelementes 3 sowie des Einsatzes 2 kann auch die flüssige, abgereicherte Aluminiumphase 7 aus dem unteren Behälterbereich entnommen werden. Das Entnehmen der flüssigen abgereicherten Aluminiumphase 7 aus dem unteren Behälterbereich erfolgt bevorzugt, während diese noch flüssig ist, insbesondere durch Ausschütten aus dem Behälter. Alternativ könnte die flüssige Phase jedoch auch im Behälter erstarren und im erstarrten Zustand entnommen werden.

Das in Fig. 1 eingesetzte Ausführungsbeispiel kann auch dann eingesetzt werden, wenn die feste Phase 6 keine stabile Struktur aufweist, da sie über das Siebelement gestützt und zurückgehalten wird. Insbesondere kommt sie daher zum Einsatz, wenn die feste Phase 6 in der thixotropen Aluminiumschmelze in Form von isolierten globularen oder agglomerierten Al-Fe-Phasen vorliegt, oder die dreidimensional vernetzte, schwammartige Struktur keine ausreichende Festigkeit aufweist.

Fig. 2 zeigt ein zweites Ausführungsbeispiel eines erfindungsgemäßen Verfahrens, welches insbesondere dann zum Einsatz kommen kann, wenn die feste Phase 6 so erzeugt wird, dass sie eine stabile, selbsttragende Struktur aufweist.

Hierbei kommt ein Extraktionstiegel 1 mit einem abnehmbaren Bodendeckel 2 zum Einsatz, wie sie in Schritt a gezeigt sind. Auf der dem Bodendeckel 2 gegenüberliegenden Seite befindet sich eine Abflussöffnung 3. Der Extraktionstiegel 1 läuft in Richtung auf die Abflussöffnung 3 konisch zu, wobei ein Randbereich des dem Bodendeckel 2 gegenüberliegenden Bodens die Abflussöffnung 3 kragenförmig umgibt.

Wie in Schritt b dargestellt wird der Extraktionstiegel 1 mit aufgesetztem Bodendeckel 2 so angeordnet, dass sich die Abflussöffnung 3 oben und die durch den Bodendeckel 2 geschlossene gegenüberliegende Öffnung unten befindet. Der Extraktionstiegel 1 wird nun über die Abflussöffnung 3 mit einer flüssigen Aluminiumschmelze befüllt, welche wiederum bevorzugt eine Temperatur von mehr als 850 °C aufweist. In diesem Zustand bildet der Bodendeckel 2 daher den Boden des Extraktionstiegels, während die Abflussöffnung 3 als Zuflussöffnung dient.

Die flüssige Aluminiumschmelze 4 wird nun Schritt c abgekühlt. Das Abkühlen erfolgt dabei in gleicher Weise, wie dies bereits oben mit Blick auf das erste Ausführungsbeispiel beschrieben wurde. Durch das kontrollierte Abkühlen wird eine thixotrope Schmelze 5 in dem Extraktionstiegel 1 erzeugt. Hierbei bildet sich die feste Phase sich bevorzugt in Form eines festen Schwamms an Fe-reichen Phasen aus, der auch während des dann folgenden Zentrifugalprozesses im Wesentlichen unverändert zusammenhält.

Für die in Schritt d erfolgende Zentrifugalextraktion wird der Extraktionstiegel 1 nun mit der Abflussöffnung 3 nach unten in einen Auffangbehälter 8 eingesetzt.

Der Auffangbehälter 8 ist ebenfalls konusförmig und so dimensioniert, dass sich unterhalb der Extraktionsöffnung 3 des in den Auffangbehälter eingesetzten Extraktionstiegels 1 im Auffangbehälter 8 ein zweiter Behälterbereich ergibt, in welchen die flüssige Phase der thixotropen Aluminiumschmelze abfließen kann.

Zum Einsetzen des Extraktionstiegels 1 in den Auffangbehälter 8 wird der Extraktionstiegel 1 daher um 180 °C gedreht, so dass sich die Abflussöffnung 3 auf der Unterseite, der Bodendeckel 2 dagegen oben befindet und damit einen Deckelbereich bildet.

Die Zentrifugation erfolgt dann in der Weise, dass die Zentrifugalkräfte ausgehend von dem Extraktionstiegel 1 durch die Abflussöffnung 3 in den unteren Bereich des Auffangbehälters 8 wirken. Die feste Phase 6 wird im Extraktionstiegel 1 zurückgehalten, während die flüssige Phase durch die Wirkung der Zentrifugalkraft in den unterhalb des Extraktionstiegels 1 verbleibenden Bereich des Auffangbehälters 8 abfließt.

Nach dem Erstarren der festen Phase 6 und der flüssigen Phase 7 werden diese wie in Schritt e gezeigt entnommen. Hierfür wird zunächst der Extraktionstiegel 1 aus dem Auffangbehälter 8 entnommen und nach dem Öffnen des Bodendeckels 2 der AlFe-Schwamm 6 entnommen. Aus dem unteren Bereich des Auffangbehälters 8 wird die flüssige Phase 7 mit abgereichertem Aluminium entnommen. Das Entnehmen der flüssigen abgereicherten Aluminiumphase 7 aus dem unteren Behälterbereich erfolgt wiederum bevorzugt, während diese noch flüssig ist, insbesondere durch Ausschütten aus dem Behälter. Alternativ könnte die flüssige Phase jedoch auch im Behälter erstarren und im erstarrten Zustand entnommen werden.

Die in den beiden Ausführungsbeispielen eingesetzten Elemente, welche mit der Schmelze in Kontakt kommen, d.h. insbesondere der Extraktionstiegel 1, der Einsatz 2, das Siebelement 3 und/oder der Auffangbehälter 8 weisen bevorzugt eine keramische Beschichtung auf und/oder sind aus Keramik gefertigt.

Die im Rahmen der vorliegenden Erfindung erzeugten festen Al-Fe-Phasen müssen so beschaffen sein, dass das flüssige Al zu hohen Anteilen "herausschleuderbar" ist.

Dafür ist die Morphologie dieser Phasen entscheidend. Entstehen z. B. isolierte Platten, so legen sich diese quer zum herausströmenden Al und verstopfen den Weg des Al, die Trennung gelingt nur unzulänglich. Das Gleiche passiert, wenn ein 3-D-Schwamm erzeugt wird, der aber durch die Zentrifugalkräfte zerbricht.

Günstig für die Zentrifugal-Phasentrennung sind daher entweder isolierte und möglichst große Al-Fe-Phasen oder ein stabiler Schwamm. Beide Fälle können durch die Kontrolle der Phasenbildung bei der Entmischung gezielt eingestellt werden.

Für den erste Ausgestaltung der Al-Fe-Phase in Form von isolierten und möglichst großen Al-Fe-Phasen kommt bevorzugt das erste Ausführungsbeispiel zum Einsatz, bei der Schwamm-Lösung bevorzugt das zweite Ausführungsbeispiel.

Isolierte Phasen können in Form von globularen Partikeln vorliegen oder als Schwamm-Agglomerate, die zunächst nicht verbunden sind. In beiden Fällen werden diese am Filtersieb zurückgehalten und verhaken, ohne aber die Fließwege zu blockieren.

Bei der Schwamm-Lösung werden bevorzugt Al-Fe-Platten erzeugt, die mit einander verwachsen. Diese bilden so in etwa eine Korallen-Struktur. Durch diese hindurch kann dann das gereinigte Al gut abfließen, ohne dass die Schwammstruktur zerbrochen oder von der Schmelze mitgetragen würde.

Beide Ausführungsbeispiele ermöglichen damit eine effektive Abreicherung von Eisen aus einer Aluminiumschmelze und machen sich dabei die Eigenschaften der thixotropen Aluminiumschmelze zunutze, um die flüssige Phase von der festen Phase zu trennen.

Das erste Ausführungsbeispiel kommt hierbei bevorzugt bei der Abreicherung von Aluminium mit einem bereits relativ niedrigem Eisenanteil von beispielsweise weniger als 2 Gew. % oder 1 Gew. % zum Einsatz, z. B. für eine Reduzierung der Fe-Konzentration von 0,7 auf 0,3 Gew. %. In diesem Bereich bilden sich keine stabilen Schwämme, sondern es bilden sich 3-D Skelette, die beim Zentrifugieren brechen oder isolierte Inseln mit Fe-Phasen. Daher kommt es während des Zentrifugierens zu einer Wanderung der Fe-Phasen zusammen mit der Rest-Schmelze. Das Siebelement hält diese festen Phasen zurück und lässt die Schmelze durch. Oberhalb des Siebelements entsteht hierbei ein Filterkuchen aus Fe-reichen Phasen.

Das zweite Ausführungsbeispiel kommt bevorzugt bei der Abreicherung von Aluminium mit einem höheren Eisenanteil von beispielsweise mehr als 2 Gew. % zum Einsatz, z.B. bei einem Anteil von 2 bis 5 Gew. % Eisen. Dort bildet sich bei entsprechender Prozessführung ein fester Schwamm an Fe-reichen Phasen aus, der auch während des Zentrifugalprozesses im Wesentlichen unverändert zusammenhält, so dass auf ein Siebelement verzichtet werden kann.

## Patentansprüche

1. Verfahren zum zumindest teilweisen Entfernen von Eisen aus einer Aluminiumschmelze, mit den Schritten:
- Erzeugen einer thixotropen Aluminiumschmelze, welche eine flüssige und eine feste Phase enthält, wobei die thixotrope Aluminiumschmelze hergestellt wird, indem eine flüssige Aluminiumschmelze kontrolliert auf eine Zieltemperatur abgekühlt wird, und
- Abtrennen der flüssigen Phase durch die Einwirkung einer Zentrifugalkraft auf die thixotrope Aluminiumschmelze,
wobei die Zieltemperatur in einem Bereich von 575°C bis 655°C liegt.

2. Verfahren nach Anspruch 1, wobei die feste Phase zurückgehalten und die flüssige Phase durch Anwendung der Zentrifugalkraft abgetrennt wird, wobei die feste Phase bevorzugt in einem Behälter oder Behälterbereich, in welchem die Aluminiumschmelze erzeugt wird, verbleibt und bevorzugt darauffolgend aus diesem entnommen wird, wobei die feste Phase bevorzugt in Form einer 3-dimensional vernetzten, insbesondere schwammartigen Struktur und/oder als Partikel und/oder Agglomerate, welche sich beim Abtrennen der flüssigen Phase aufeinander abstützen, ausgebildet wird.

3. Verfahren nach Anspruch 1 oder 2, wobei ein Rückhalteelement eingesetzt wird, welches die feste Phase zurückhält, während die flüssige Phase abgetrennt wird.

4. Verfahren nach Anspruch 3, wobei es sich bei dem Rückhaltelement um einen Behälter handelt, in welchem die thixotrope Aluminiumschmelze mit einer festen und einer flüssigen Phase erzeugt wird, und welcher mindestens eine Abflussöffnung für die flüssige Phase aufweist, wobei der Behälter bevorzugt eine sich in Richtung auf eine Abflussöffnung verjüngende Form aufweist und/oder auf der der Abflussöffnung gegenüberliegenden Seite offen ist, um die zurückgehaltene feste Phase zu entnehmen, wobei bevorzugt der Behälter, in welchem die thixotrope Aluminiumschmelze hergestellt wird, für das Abtrennen der flüssigen Phase in einen Auffangbehälter eingesetzt wird, in welchem die aus der Abflussöffnung des Behälters abfließende flüssige Phase aufgefangen wird, wobei der Auffangbehälter bevorzugt eine sich verjüngende Form aufweist.

5. Verfahren nach einem der vorangegangenen Ansprüche, wobei die thixotrope Aluminiumschmelze in einem Behälter erzeugt wird, und wobei das Erzeugen der thixotropen Aluminiumschmelze mit einer ersten Position des Behälters relativ zur Schwerkraft erfolgt, wobei in der ersten Position eine Abflussöffnung des Behälters, über welche die flüssige Phase bei dem Schritt des Abtrennens aus dem Behälter abfließt, relativ zur Schwerkraft auf einer oberen Seite angeordnet ist, wobei bevorzugt das Einsetzen des Behälters in eine Zentrifuge zum Abtrennen der flüssigen Phase aus dem Behälter mit einer zweiten, gegenüber der ersten Position geänderten Position des Behälters relativ zur Schwerkraft erfolgt.

6. Verfahren nach einem der Ansprüche 4 oder 5, wobei der Behälter einen Deckel aufweist, welcher beim Erzeugen der Aluminiumschmelze einen Bodenbereich des Behälters bildet und/oder welcher zum Entnehmen der festen Phase aus dem Behälter vom Behälter abgenommen werden kann, wobei bevorzugt der Deckel auf einer der Abflussöffnung des Behälters, über welche die flüssige Phase bei dem Schritt des Abtrennens aus dem Behälter abfließt, gegenüberliegenden Seite angeordnet ist und/oder wobei der Behälter ausgehend von der Seite, welche durch den Deckel beim Aufschmelzen verschlossen ist, eine sich verjüngende Form aufweist.

7. Verfahren nach einem der vorangegangenen Ansprüche, wobei das Abtrennen der flüssigen Phase über ein Siebelement erfolgt, dessen Öffnungen so klein sind, dass die Aluminiumschmelze nur durch die Schwerkraft und ohne die Einwirkung einer Zentrifugalkraft nicht durch die Öffnungen abfließt, wobei bevorzugt die Öffnungen einen Durchmesser von weniger als 3 mm aufweisen, bevorzugt von weniger als 2 mm, und/oder wobei bevorzugt die Öffnungen einen Durchmesser von mehr als 0,01 mm, bevorzugt von mehr als 0,1 mm aufweisen, wobei der Durchmesser weiter bevorzugt zwischen 0,5 mm und 1 mm liegt.

8. Verfahren nach Anspruch 7, wobei das Siebelement in einen Behälter eingesetzt wird, um einen oberen Bereich, in welchem die thixotrope Aluminiumschmelze hergestellt wird, und in welchem beim Abtrennen die feste Phase zurückgehalten wird, von einem unteren Bereich zur Aufnahme der flüssigen Phase zu trennen, wobei das Siebelement bevorzugt entfernt wird, um die flüssige Phase zu entnehmen, bevorzugt nach deren Erstarren.

9. Verfahren nach einem der vorangegangenen Ansprüche, wobei ein Rückhalteelement, welches die feste Phase zurückhält, während die flüssige Phase abgetrennt wird, in einen Auffangbehälter eingesetzt wird, welcher die flüssige Phase aufnimmt, wobei bevorzugt der Auffangbehälter, welcher die flüssige Phase aufnimmt, eine sich auf sein verschlossenes Ende hin verjüngende Form aufweist.

10. Verfahren nach Anspruch 9, wobei es sich bei dem Rückhalteelement um ein Siebelement handelt, welches in den ersten Behälter eingesetzt wird, um einen oberen Bereich zum Zurückhalten der festen Phase von einem unteren Bereich zur Aufnahme der flüssigen Phase zu trennen, und/oder wobei es sich bei dem Rückhalteelement um einen weiteren Behälter handelt, in welchem die Aluminiumschmelze mit einer festen und einer flüssigen Phase erzeugt wird, und welcher mindestens eine Abflussöffnung für die flüssige Phase aufweist, wobei der weitere Behälter bevorzugt eine sich in Richtung auf eine Abflussöffnung verjüngende Form aufweist und/oder auf der der Abflussöffnung gegenüberliegenden Seite offen ist, um die zurückgehaltene feste Phase zu entnehmen.

11. Verfahren nach einem der vorangegangenen Ansprüche, wobei der Behälter und/oder das Abtrennelement und/oder der Auffangbehälter und/oder das Siebelement eine keramische Beschichtung aufweist und/oder aus Keramik gefertigt ist und/oder wobei die Zentrifugalkraft über eine Zentrifuge erzeugt wird, in welcher ein mit der thixotropen Aluminiumschmelze befüllter Behälter in Rotation versetzt wird.

12. Verfahren nach einem der vorangegangenen Ansprüche, wobei die feste Phase nach dem Abtrennen der flüssigen Phase und bevorzugt nach Erstarren aus dem Behälter, in welchem die thixotrope Aluminiumschmelze erzeugt wurde, entnommen wird, insbesondere auf einer einer Abflussöffnung gegenüberliegenden, beim Erzeugen der thixotropen Aluminiumschmelze durch einen Deckel verschlossenen Seite, oder auf einer offenen Seite des Behälters, welche einer geschlossenen Seite, in welcher die flüssige Phase aufgenommen wird, über ein Siebelement gegenüberliegt, und/oder wobei die flüssige Phase nach dem Entfernen der festen Phase und/oder des Abtrennelements entnommen wird, bevorzugt in flüssigem Zustand.

13. Verfahren nach einem der vorangegangenen Ansprüche, , wobei das Abkühlen mit einer Geschwindigkeit zwischen 0,1 K/sec und 2 K/sec erfolgt, und wobei die Aluminiumschmelze bevorzugt für eine Haltezeit auf der Zieltemperatur gehalten wird, wobei die Haltezeit bevorzugt zwischen 1 Sekunde und 60 Minuten beträgt, und/oder wobei die flüssige Aluminiumschmelze eine Ausgangstemperatur von mehr als 850°C aufweist und/oder wobei die flüssige Aluminiumschmelze zum kontrollierten Abkühlen in einen Behälter gefüllt wird, welcher nach dem Abkühlen in eine Zentrifuge verbracht wird, in welcher die flüssige Phase abgetrennt wird.

14. Vorrichtung zur Durchführung eines Verfahrens nach einem der vorangegangenen Ansprüche, wobei die Vorrichtung
- eine Einrichtung zum Erzeugen einer thixotropen Aluminiumschmelze, welche eine flüssige und feste Phase enthält, und
- eine Einrichtung zum Aufbringen einer Zentrifugalkraft auf die thixotrope Aluminiumschmelze, insbesondere eine Zentrifuge, und zum Abtrennen der flüssigen Phase durch die Einwirkung einer Zentrifugalkraft,
umfasst,
wobei die Vorrichtung eine Steuerung und Aktuatoren, welche zum Durchführen des Verfahrens nach einem der vorangegangenen Ansprüche eingerichtet sind, umfasst.

15. Vorrichtung nach Anspruch 14, wobei die Vorrichtung eine Steuerung und Aktuatoren, welche zum automatisierten Durchführen des Verfahrens eingerichtet sind, umfasst, und/oder wobei die Vorrichtung ein Siebelement und/oder einen Behälter mit einer Abflussöffnung umfasst, welcher bevorzugt in einen Behälter zur Aufnahme der flüssigen Phase einsetzbar ist.

## Claims

1. Method for at least partially removing iron from an aluminum melt, comprising the steps of:
- Producing a thixotropic aluminum melt containing a liquid phase and a solid phase, wherein the thixotropic aluminum melt is produced by cooling a liquid aluminum melt to a target temperature in a controlled manner, and
- separating the liquid phase by the effect of a centrifugal force on the thixotropic aluminum melt,
wherein the target temperature is in the range of 575 °C to 655 °C.

2. Method according to claim 1, wherein the solid phase is retained and the liquid phase is separated by application of the centrifugal force, wherein the solid phase preferably remains in a container or container area in which the aluminum melt is produced and is preferably subsequently removed therefrom, wherein the solid phase is preferably formed in the form of a 3-dimensionally crosslinked, in particular sponge-like structure and/or as particles and/or agglomerates which are supported on one another during separating the liquid phase.

3. Method according to claim 1 or 2, wherein a retaining element is used, which retains the solid phase while the liquid phase is separated.

4. Method according to claim 3, wherein the retaining element is a container in which the thixotropic aluminum melt is produced with a solid phase and a liquid phase, and which comprises at least one discharge opening for the liquid phase, wherein the container preferably has a shape tapering in the direction of a discharge opening and/or is open on the side opposite the discharge opening, for removing the retained solid phase, wherein preferably the container in which the thixotropic aluminum melt is produced is inserted into a collecting container for separating the liquid phase, in which the liquid phase flowing out of the discharge opening of the container is collected, wherein the collecting container preferably has a tapering shape.

5. Method according to any one of the preceding claims, wherein the thixotropic aluminum melt is produced in a container, and wherein the production of the thixotropic aluminum melt takes place with a first position of the container relative to gravity, wherein in the first position, a discharge opening of the container, via which the liquid phase flows out of the container during the separation step, is arranged on an upper side relative to gravity, wherein preferably the insertion of the container into a centrifuge for separating the liquid phase from the container takes place with a second position of the container, which is changed compared to the first position, relative to gravity.

6. Method according to any one of claims 4 or 5, wherein the container comprises a lid which forms a bottom region of the container when the molten aluminum is produced and/or which can be removed from the container in order to take out the solid phase from the container, wherein preferably the lid is arranged on a side opposite the discharge opening of the container via which the liquid phase flows out of the container during the separation step and/or wherein the container has a tapering shape starting from the side which is closed by the lid during melting.

7. Method according to any one of the preceding claims, wherein the separating the liquid phase takes place via a sieve element, the openings of which are so small that the molten aluminum does not flow-off through the openings only by gravity and without the action of a centrifugal force, wherein preferably the openings have a diameter of less than 3 mm, preferably of less than 2 mm, and/or wherein preferably the openings have a diameter of more than 0.01 mm, preferably of more than 0.1 mm, wherein the diameter is further preferably between 0.5 mm and 1 mm.

8. Method according to claim 7, wherein the sieve element is inserted into a container to separate an upper region, in which the thixotropic aluminum melt is produced and in which the solid phase is retained during separation, from a lower region for receiving the liquid phase, wherein the sieve element is preferably removed to remove the liquid phase, preferably after solidification thereof.

9. Method according to any one of the preceding claims, wherein a retaining element, which retains the solid phase while the liquid phase is separated, is inserted into a collecting container which receives the liquid phase, wherein preferably the collecting container which receives the liquid phase has a shape tapering towards its closed end.

10. Method according to claim 9, wherein the retaining element is a sieve element which is inserted into the first container in order to separate an upper region for retaining the solid phase from a lower region for receiving the liquid phase, and/or wherein the retaining element is an additional container in which the aluminum melt is produced with a solid phase and a liquid phase and which comprises at least one discharge opening for the liquid phase, wherein the additional container preferably has a shape tapering in the direction of a discharge opening and/or is open on the side opposite the discharge opening for removing the retained solid phase.

11. Method according to any one of the preceding claims, wherein the container and/or the separating element and/or the collecting container and/or the sieve element comprises a ceramic coating and/or is made of ceramic material and/or wherein the centrifugal force is generated via a centrifuge in which a container filled with the thixotropic aluminum melt is induced to rotation.

12. Method according to any one of the preceding claims, wherein the solid phase, after separating the liquid phase and preferably after solidification, is removed from the container in which the thixotropic aluminum melt was produced, in particular on a side opposite a discharge opening which is closed by a lid when the thixotropic aluminum melt is produced, or on an open side of the container, which is opposite a closed side in which the liquid phase is received, via a sieve element, and/or wherein the liquid phase is removed after removal of the solid phase and/or the separating element, preferably in the liquid state.

13. Method according to any one of the preceding claims, wherein the cooling takes place at a rate of between 0.1 K/sec and 2 K/sec, and wherein the molten aluminum is preferably held at the target temperature for a holding time, wherein the holding time is preferably between 1 second and 60 minutes, and/or wherein the molten liquid aluminum has an initial temperature of more than 850 °C, and/or wherein the molten liquid aluminum is filled into a container for controlled cooling, which container, after cooling, is transferred into a centrifuge in which the liquid phase is separated-off.

14. Device for carrying out a method according to any one of the preceding claims, wherein the apparatus comprises
- a device for producing a thixotropic aluminum melt including a liquid phase and a solid phase, and
- a device for applying a centrifugal force to the thixotropic aluminum melt, in particular a centrifuge, and for separating the liquid phase by the action of a centrifugal force,
wherein the device comprises a controller and actuators which are configured to perform the method according to any one of the preceding claims.

15. Device according to claim 14, wherein the device comprises a controller and actuators which are configured for automatically carrying out the method, and/or wherein the device comprises a sieve element and/or a container with a discharge opening, which is preferably insertable into a container for receiving the liquid phase.

## Revendications

1. Procédé d'élimination au moins partielle du fer d'une masse fondue d'aluminium, avec les étapes :
- de production d'une masse fondue d'aluminium thixotrope, qui contient une phase liquide et une phase solide, dans lequel la masse fondue d'aluminium thixotrope est fabriquée en ce qu'une masse fondue d'aluminium liquide est refroidie de manière régulée à une température cible, et
- de séparation de la phase liquide par l'action d'une force centrifuge sur la masse fondue d'aluminium thixotrope,
dans lequel la température cible se situe dans une plage de 575 °C à 655 °C.

2. Procédé selon la revendication 1, dans lequel la phase solide est retenue et la phase liquide est séparée en appliquant la force centrifuge, dans lequel la phase solide reste de manière préférée dans un contenant ou une zone de contenant, dans lequel/laquelle la masse fondue d'aluminium est produite, et est de manière préférée par la suite éliminée de celui-ci/de celle-ci, dans lequel la phase solide est réalisée de manière préférée sous la forme d'une structure réticulée tridimensionnelle, en particulier de type spongieux et/ou en tant que des particules et/ou agglomérats, qui se soutiennent mutuellement lors de la séparation de la phase liquide.

3. Procédé selon la revendication 1 ou 2, dans lequel un élément de retenue est utilisé, lequel retient la phase solide tandis que la phase liquide est séparée.

4. Procédé selon la revendication 3, dans lequel l'élément de retenue est un contenant, dans lequel la masse fondue d'aluminium thixotrope est produite avec une phase solide et une phase liquide, et lequel présente au moins une ouverture de flux sortant pour la phase liquide, dans lequel le contenant présente de manière préférée une forme se rétrécissant en direction d'une ouverture de flux sortant et/ou est ouvert sur le côté opposé à l'ouverture de flux sortant pour éliminer la phase solide retenue, dans lequel de manière préférée le contenant, dans lequel la masse fondue d'aluminium thixotrope est fabriquée, est inséré, pour la séparation de la phase liquide, dans un contenant collecteur, dans lequel la phase liquide sortant de l'ouverture de flux sortant du contenant est collectée, dans lequel le contenant collecteur présente de manière préférée une forme se rétrécissant.

5. Procédé selon l'une quelconque des revendications précédentes, dans lequel la masse fondue d'aluminium thixotrope est produite dans un contenant et dans lequel la production de la masse fondue d'aluminium thixotrope est effectuée avec une première position du contenant par rapport à la force de gravité, dans lequel, dans la première position, une ouverture de flux sortant du contenant, par l'intermédiaire de laquelle la phase liquide sort du contenant lors de l'étape de la séparation, est disposée sur un côté supérieur par rapport à la force de gravité, dans lequel de manière préférée l'insertion du contenant dans une centrifugeuse est effectuée par rapport à la force de gravité avec une deuxième position du contenant, modifiée par rapport à la première position, pour la séparation de la phase liquide hors du contenant.

6. Procédé selon l'une quelconque des revendications 4 ou 5, dans lequel le contenant présente un couvercle, lequel forme une zone de fond du contenant lors de la production de la masse fondue d'aluminium et/ou lequel peut être retiré du contenant lors de l'élimination de la phase solide hors du contenant, dans lequel de manière préférée le couvercle est disposé sur un côté opposé à l'ouverture de flux sortant du contenant, par l'intermédiaire de laquelle la phase liquide sort du contenant lors de l'étape de la séparation, et/ou dans lequel le contenant présente une forme se rétrécissant en partant du côté, lequel est fermé par le couvercle lors de la fusion.

7. Procédé selon l'une quelconque des revendications précédentes, dans lequel la séparation de la phase liquide est effectuée par l'intermédiaire d'un élément de tamisage, dont les ouvertures sont si petites que la masse fondue d'aluminium ne sort pas par les ouvertures seulement par la force de gravité et sans l'action d'une force centrifuge, dans lequel de manière préférée les ouvertures présentent un diamètre inférieur à 3 mm, de manière préférée inférieur à 2 mm, et/ou dans lequel de manière préférée les ouvertures présentent un diamètre supérieur à 0,01 mm, de manière préférée supérieur à 0,1 mm, dans lequel le diamètre est compris par ailleurs de manière préférée entre 0,5 mm et 1 mm.

8. Procédé selon la revendication 7, dans lequel l'élément de tamisage est inséré dans un contenant pour séparer une zone supérieure, dans laquelle la masse fondue d'aluminium thixotrope est fabriquée et dans laquelle la phase solide est retenue lors de la séparation, d'une zone inférieure destinée à recevoir la phase liquide, dans lequel l'élément de tamisage est éliminé de manière préférée pour éliminer la phase solide, de manière préférée après la solidification de celle-ci.

9. Procédé selon l'une quelconque des revendications précédentes, dans lequel un élément de retenue, qui retient la phase solide tandis que la phase liquide est séparée, est inséré dans un contenant collecteur, lequel reçoit la phase liquide, dans lequel de manière préférée le contenant collecteur, qui reçoit la phase liquide, présente une forme se rétrécissant en direction de son extrémité fermée.

10. Procédé selon la revendication 9, dans lequel l'élément de retenue est un élément de tamisage, lequel est inséré dans le premier contenant pour séparer une zone supérieure destinée à retenir la phase solide d'une zone inférieure destinée à recevoir la phase liquide, et/ou dans lequel l'élément de retenue est un autre contenant, dans lequel la masse fondue d'aluminium est produite avec une phase solide et une phase liquide, et lequel présente au moins une ouverture de flux sortant pour la phase liquide, dans lequel l'autre contenant présente de manière préférée une forme se rétrécissant en direction d'une ouverture de flux sortant et/ou est ouvert sur le côté opposé à l'ouverture de flux sortant pour éliminer la phase solide retenue.

11. Procédé selon l'une quelconque des revendications précédentes, dans lequel le contenant et/ou l'élément de séparation et/ou le contenant collecteur et/ou l'élément de tamisage présentent un revêtement céramique et/ou sont produits en céramique et/ou dans lequel la force centrifuge est produite par l'intermédiaire d'une centrifugeuse, dans laquelle un contenant rempli de la masse fondue d'aluminium thixotrope est amené en rotation.

12. Procédé selon l'une quelconque des revendications précédentes, dans lequel la phase solide est éliminée, après la séparation de la phase liquide et de manière préférée après la solidification, hors du contenant, dans lequel la masse fondue d'aluminium thixotrope a été produite, en particulier sur un côté fermé un couvercle lors de la production de la masse fondue d'aluminium thixotrope, opposé à une ouverture de flux sortant, ou sur un côté ouvert du contenant, qui est opposé à un côté fermé, dans lequel la phase solide est reçue, par un élément de tamisage, et/ou dans lequel la phase liquide est éliminée après l'élimination de la phase solide et/ou de l'élément de séparation, de manière préférée dans un état liquide.

13. Procédé selon l'une quelconque des revendications précédentes, dans lequel le refroidissement est effectué à une vitesse entre 0,1 K/sec et 2 K/sec, et dans lequel la masse fondue d'aluminium est maintenue de manière préférée pendant une durée de séjour à la température cible, dans lequel la durée de séjour est comprise de manière préférée entre 1 seconde et 60 minutes et/ou dans lequel la masse fondue d'aluminium liquide présente une température de départ supérieure à 850 °C et/ou dans lequel la masse fondue d'aluminium liquide est remplie, pour le refroidissement régulé, dans un contenant, lequel est amené après le refroidissement dans une centrifugeuse dans laquelle la phase solide est séparée.

14. Procédé de mise en œuvre d'un procédé selon l'une quelconque des revendications précédentes, dans lequel le dispositif
- contient un système de production d'une masse fondue d'aluminium thixotrope, qui contient une phase liquide et une phase solide, et
- comprend un système d'application d'une force centrifuge sur la masse fondue d'aluminium thixotrope, en particulier une centrifugeuse, et de séparation de la phase liquide par l'action d'une force centrifuge,
dans lequel le dispositif comprend une commande et des actionneurs, qui sont mis au point pour mettre en œuvre le procédé selon l'une quelconque des revendications précédentes.

15. Dispositif selon la revendication 14, dans lequel le dispositif comprend une commande et des actionneurs qui sont mis au point pour mettre en œuvre de manière automatisée le procédé et/ou dans lequel le dispositif comprend un élément de tamisage et/ou un contenant avec une ouverture de flux sortant, lequel peut être inséré de manière préférée dans un contenant destiné à recevoir la phase liquide.
